# EUROPÄISCHE PATENTSCHRIFT

(11) **EP 1 155 760 B1**
(45) Veröffentlichungstag und Bekanntmachung des Hinweises auf die Patenterteilung: **15.02.2006**
(21) Anmeldenummer: 01109115.4
(22) Anmeldetag: 12.04.2001
(51) Int. Cl.: B22C 7/02, B23P 15/04, F01D 5/18

(54) **Verfahren zur Herstellung eines thermisch belasteten Gussteils**
Method for producing a casting of high thermal load
Procédé de fabrication d'une pièce moulée à charge thermique élevée

(30) Priorität: 17.05.2000 DE 10024302
(43) Veröffentlichungstag der Anmeldung: 21.11.2001
(62) Teilanmeldung aus: 05111586.3
(73) Patentinhaber: Alstom Technology Ltd, 5400 Baden (CH)
(72) Erfinder: Beek, Dr. Alexander, Orlando, Florida, 32822 (US); Ernst, Dr.Peter, 8174 Stadel (CH); Fried, Reinhard, Nussbaumen (CH); Rösler, Hans-Joachim, 38116 Braunschweig (DE)

(56) Entgegenhaltungen:
- EP-A- 0 755 664
- DE-A- 2 843 316
- DE-A- 3 928 394
- DE-A- 4 128 425
- GB-A- 2 310 896
- US-A- 4 422 229
- US-A- 5 253 976
- POLEZHAEV J: "The transpiration cooling for blades of high temperatures gas turbine" ENERGY CONVERSION AND MANAGEMENT, ELSEVIER SCIENCE PUBLISHERS, OXFORD, GB, Bd. 38, Nr. 10, 1. September 1997 (1997-09-01), Seiten 1123-1133, XP004061882 ISSN: 0196-8904

## Beschreibung

### TECHNISCHES GEBIET

Die Erfindung bezieht sich auf ein Verfahren zur Herstellung eines thermisch belasteten Gussteils einer thermischen Turbomaschine gemäss dem Oberbegriff des Anspruchs 1.

### STAND DER TECHNIK

Es ist seit langem bekannt, mit Heissgas beaufschlagte Teile thermischer Turbomaschinen, also beispielsweise Turbinenschaufeln von Gasturbinen, mit Kühlluftbohrungen oder mit Kühlstrukturen zu versehen, um einerseits die Temperatur des Heissgases erhöhen zu können und andererseits die Lebensdauer der betroffenen Teile zu verlängern. Zum einen wird die Innenseite oder ein doppelwandig geführtes Kühlsystem beispielsweise einer Turbinenschaufel mit Kühlluft durch Abfuhr der Wärme nach aussen gekühlt. Zum anderen wird die Aussenseite der Schaufel durch einen Film, welcher sich an der Oberfläche der Turbinenschaufel bildet, gekühlt. Es ist dabei Ziel, die Filmkühlung so effektiv wie möglich zu gestalten und gleichzeitig die Kühlluftmenge zu reduzieren.

Gasturbinenschaufeln, welche mit einer Filmkühlung arbeiten, sind beispielsweise aus den Druckschriften DE 43 28 401 oder US 4,653,983 bekannt.

Darüber hinaus ist der Einsatz von Metallfilzen bei Turbinenschaufeln bekannt. Dies geht beispielsweise aus den Schriften DE-C2-32 03 869 oder aus DE-C2-32 35 230 hervor. Diese Anwendung eines Metallfilzes hat die Aufgabe, eine (internes) Kühlsystem bereitzustellen. Gleichzeitig kann dieser Metallfilz als Schutz vor Abrasion durch externe mechanische Belastungen dienen, insbesondere wenn er an der Aussenseite der Turbinenschaufel angeordnet und mit einer keramischen Schutzschicht beschichtet worden ist. Eine Turbinenschaufel mit ähnlichen Eigenschaften ist auch aus der Europäischen Schrift EP-B1-132 667 bekannt.

Wenig vorteilhaft bei diesen Schaufeln ist aber, dass sie nicht aus einem Teil besteht, sondern der Metallfilz immer in einem weiteren Verfahrensschritt montiert werden muss.

### DARSTELLUNG DER ERFINDUNG

Der Erfindung liegt die Aufgabe zu Grunde, ein Verfahren zur Herstellung eines thermisch belastetes Gussteils einer thermischen Turbomaschine mit einer integrierten Kühlstruktur zu schaffen, welches den Wirkungsgrad der Turbomaschine erhöht. Dabei soll die Kühlstruktur aus demselben Material bestehen wie das Gussteil und möglichst auch in einem Schritt während des Giessverfahrens hergestellt werden können.

Erfindungsgemäss wird die Aufgabe durch ein Verfahren gemäss dem Oberbegriff des Anspruchs 1 dadurch gelöst, dass ein Wachsmodell des zu kühlenden Teils bereitgestellt wird, mindestens ein Polymerschaum bereitgestellt wird, welcher an das Wachsmodell geheftet oder in einen Hohlraum des Wachsmodells eingeführt wird, der mindestens eine Polymerschaum und das Wachsmodell in ein keramisches Material eingetaucht werden, wobei sich das keramische Material um das Wachsmodell herum anlagert und sich auch der Polymerschaum mit dem keramischen Material füllt, das keramische Material getrocknet wird, so dass eine Gussform entsteht, das Wachs und der mindestens eine Polymerschaum durch eine Wärmebehandlung entfernt werden, das Gussteil mit der Gussform durch ein bekanntes Gussverfahrens hergestellt wird und das keramische Material entfernt wird.

Weiter kann eine nach aussen weissende, offenporige Kühlstruktur mit einer keramischen Schutzschicht überzogen werden, um das Gussteil vor zusätzlicher, externer Abrasion und vor den es umgebenden Heissgasen zu schützen. Durch die offenporige Struktur des Metallschaums, haftet die keramische Schutzschicht sehr gut daran und die Möglichkeit einer Abplatzung durch die extremen Betriebsbedingungen wird verringert. Zusätzlich ist die Kühlung unter der keramischen Schutzschicht noch sichergestellt, sofern die Kühlstruktur nicht ganz von der keramischen Schutzschicht durchdrungen ist.

Vorteilhaft kann ein Polymerschaum mit einer variablen Porengrösse verwendet werden, um so bestimmte Bereiche des Kühlsystems gegenüber anderen Bereichen verstärkt bzw. vermindert zu kühlen. Es wird sich mit Vorteil um ein Giessverfahren zur Herstellung eines einkristallinen oder gerichtet erstarrten Bauteils handeln. Es kann sich beispielsweise bei dem thermisch belasteten Gussteil um eine Leit- oder eine Laufschaufel, um ein Wärmestausegment, um eine Plattform der Leit- oder der Laufschaufel oder um eine Brennkammerwand einer Gasturbine oder um eine Laufschaufel eines Verdichters handeln.

### KURZE BESCHREIBUNG DER ZEICHNUNG

Es zeigen:
- **Fig. 1**: einen Ausschnitt einer gekühlten Turbinenschaufel, welche nach dem erfindungsgemässen Verfahren hergestellt worden ist,
- **Fig. 2**: einen Querschnitt durch eine erfindungsgemässe Turbinenschaufel,
- **Fig. 3**: einen Längsschnitt durch eine erfindungsgemässe Turbinenschaufel,
- **Fig. 4**: einen Schnitt durch eine Ausführungsform eines erfindungsgemässen Wärmeschutzschildes,
- **Fig. 5**: einen Schnitt durch eine zweite Ausführungsform eines erfindungsgemässen Wärmeschutzschildes,
- **Fig. 6a**: eine Variation des Ausschnitts VI in der Figur 5,
- **Fig. 6b**: eine zweite Variation des Ausschnitts VI in der Figur 5,
- **Fig. 7**: eine erfindungsgemässe Leitschaufel mit gekühlten Plattformen und
- **Fig. 8**: eine gekühlte Wand einer Brennkammer, welche nach dem erfindungsgemässen Verfahren hergestellt worden ist.

Es werden nur die für die Erfindung wesentlichen Elemente dargestellt. Gleiche Elemente sind in unterschiedlichen Zeichnungen mit gleichen Bezugszeichen versehen. Die Strömungsrichtung wird mit Pfeilen bezeichnet.

### WEG ZUR AUSFÜHRUNG DER ERFINDUNG

Die Erfindung bezieht sich auf ein Verfahren zur Herstellung eines thermisch belasteten Gussteils einer thermischen Turbomaschine. Dabei kann es sich im einzelnen beispielsweise um eine Leit- oder Laufschaufel einer Gasturbine oder eines Kompressors, um ein Wärmestausegment einer Gasturbine, um die Wand einer Brennkammer oder um ein ähnliches, thermisch hoch belastetes Gussteil handeln. Diese Gussteile und das erfindungsgemässe Verfahren zu ihrer Herstellung werden im folgenden anhand der beiliegenden Figuren näher erläutert. Allen diesen Gussteilen ist gemein, dass sie aufgrund der externen thermischen Belastung zu kühlen sind und aus diesem Grund ein integriertes, offenporiges Kühlsystem enthalten.

Diese Gussteile werden mit allgemein aus dem Stand der Technik bekannten Gussöfen herstellt. Mit einem solchen Gussofen können komplex ausgebildete und hohen thermischen und mechanischen Belastungen aussetzbare Bauteile hergestellt werden. Je nach Verfahrenbedingungen ist es möglich, den Giesskörper gerichtet erstarrt herzustellen. Dabei besteht die Möglichkeit, ihn als Einkristall ("single crystal", SX) oder polykristallin als Stengelkristalle, welche eine Vorzugsrichtung aufweisen, ("directionally solidified", DS) auszubilden. Von besonderer Bedeutung ist es, dass die gerichtete Erstarrung unter Bedingungen stattfindet, bei denen zwischen einem gekühlten Teil einer geschmolzenes Ausgangsmaterial aufnehmenden Gussform und dem noch geschmolzenen Ausgangsmaterial ein starker Wärmeaustausch stattfindet. Es kann sich dann eine Zone gerichtet erstarrten Materials mit einer Erstarrungsfront ausbilden, welche bei dauerndem Entzug von Wärme unter Bildung des direkt erstarrten Giesskörpers durch die Gussform wandert.

Aus der Schrift EP-A1-749 790 ist beispielsweise ein solches Verfahren und eine Vorrichtung zur Herstellung eines gerichtet erstarrten Giesskörpers bekannt. Die Vorrichtung besteht aus einer Vakuumkammer, welche eine obere Heizkammer und eine untere Kühlkammer enthält. Beide Kammern sind durch ein Baffle getrennt. Die Vakuumkammer nimmt eine Gussform auf, welche mit einer Schmelze gefüllt wird. Für die Herstellung von thermisch und mechanisch belastbaren Teilen, wie im Falle von Leit- und Laufschaufeln von Gasturbinen, wird beispielsweise eine Superlegierung auf der Basis von Nickel verwendet. In der Mitte des Baffles ist eine Öffnung vorhanden, durch welche die Gussform während des Verfahrens langsam von der Heizkammer in die Kühlkammer bewegt wird, so dass das Gussstück von unten nach oben gerichtet erstarrt. Die Abwärtsbewegung geschieht durch eine Antriebsstange, auf welcher die Gussform gelagert ist. Der Boden der Gussform ist wassergekühlt ausgeführt. Unterhalb des Baffles sind Mittel zum Erzeugen und Führen einer Gasströmung vorhanden. Diese Mittel sorgen durch die Gasströmung neben der unteren Kühlkammer für eine zusätzliche Kühlung und dadurch für einen grösseren Temperaturgradient an der Erstarrungsfront.

Ein ähnliches Verfahren, welches neben Heiz- und Kühlkammer mit einer zusätzlichen Gaskühlung arbeitet, ist beispielsweise auch aus der Patentschrift US 3,690,367 bekannt.

Ein weiteres Verfahren zur Herstellung eines gerichtet erstarrten Giesskörpers ist aus der Druckschrift US 3,763,926 bekannt. Bei diesem Verfahren wird eine mit einer aufgeschmolzenen Legierung gefüllte Gussform kontinuierlich in ein auf ca. 260° C aufgeheiztes Bad getaucht. Hierdurch wird eine besonders rasche Abfuhr von Wärme aus der Gussform erreicht. Dieses und andere, ähnliche Verfahren sind unter dem Begriff LMC (liquid metal cooling) bekannt.

Es ist für die Erfindung vorteilhaft, diese Art von Gussöfen zur Herstellung von einkristallinen oder gerichtet erstarrten Gussteilen zu benutzen, sie ist jedoch nicht darauf beschränkt.

Das erfindungsgemässe Verfahren zur Herstellung einer Turbinenschaufel 1, wie sie beispielsweise in den Figuren 1 bis 3 in verschiedenen Ausführungsformen dargestellt ist, bezieht sich auf ein in die Turbinenschaufel 1 integriertes Kühlsystem 7, welches ganz oder teilweise mit einem offenporigen Metallschaum 9 ausgefüllt ist. Die Turbinenschaufel 1 der Figur 1 besitzt einen Hohlraum 6, von dem aus während des Betriebs der Turbomaschine Kühlluft 18 durch innere Kühllöcher 8,8b in das doppelwandig ausgestaltete Kühlsystem 7 geleitet wird. Die Pfeile geben die Strömungsrichtung der Kühlluft 18 an. Die Kühlluft 18 strömt dann sowohl innerhalb der Turbinenschaufel in die Höhe als auch an die Hinterkante 3 der Turbinenschaufel 1. Sie kann das Kühlsystem 7 an der Hinterkante 3, an äusseren Kühllöchem 8,8a oder auch an grösseren Kühlöffnungen 8,8c, welche beide an der Vorderseite 2, an der Druckseite 4 oder an der Saugseite 5 vorhanden sein können, wieder verlassen. An den äusseren Kühllöchem 8,8a stellt sich eine Filmkühlung ein, während die Wände im Inneren des Kühlsystems 7 durch Konvektion gekühlt werden. Wie an dem Ausbruch in der Figur 1 sichtbar ist, können je nach Anwendungsfall auch innerhalb des Kühlsystems 8 axiale Rippen 10 vorhanden sein, in welchen kein Metallschaum 9 vorhanden ist und in welchen die Kühlluft 18 ungehindert strömen kann.

Die Figur 3, weiche die Vorderkante 2 vom Schaufelfuss 9 bis zur Schaufelspitze 10 in der Form eines Längsschnitts durch eine erfindungsgemässe Turbinenschaufel 1 zeigt, offenbart die Strömungsrichtung der Kühlluft 18. Die Kühlluft 18 tritt in das Kühlsystem 7 durch innere Kühlöffnungen 8,8b vom Hohlraum 6 ein. Die Kühlluft 18 durchströmt dann die Poren des Metallschaums 9, welche sich innerhalb des Kühlsystems 7 befindet.

Ziel der Erfindung ist es nun, derartige, mit offenporigem Metallschaum 9 gefüllte Kühlsysteme 7 bereits während des Giessverfahrens mit Gussöfen, wie sie weiter oben erwähnt wurden, integral mit dem gesamten Gussteil zu fertigen. Dazu wird ein Wachsmodell des zu kühlenden Teils bereitgestellt. Ein offenporiger Polymerschaum, welcher beispielsweise ein Polyurethanschaum sein kann, wird an das Wachsmodell des zu giessenden Teils geheftet oder in einen möglicherweise vorhandenen Hohlraum des Wachsmodells eingeführt. Es können auch verschiedene Wachs/Polymermodell zu einem gesamten Modell zusammengeheftet werden. Der Polymerschaum und das Wachsmodell wird dann in ein flüssiges, keramisches Material, welches auch Schlicker genannt wird, eingetaucht. Dabei bildet sich nicht nur um das Wachsmodell die spätere Gussform des Gussteils, sondern das keramische Material dringt auch in die Poren des Polymerschaums ein. Der Schlicker durchdringt den Polymerschaum ganz, da es sich um einen offenporigen Schaum handelt. Anschliessend wird das keramische Material getrocknet, so dass die Gussform, mit welcher das Gussteil hergestellt wird, entsteht. Nach dem Trocknungsvorgang des Schlickers wird das Wachs und auch der Polymerschaum durch eine geeignete Wärmebehandlung entfernt, d.h. ausgebrannt. Bei diesem Verfahrenschritt wird die Gussform gebrannt, d.h. sie enthält auf diese Weise ihre Festigkeit. Das Gussteil wird mit der so entstandenen Gussform durch einen bekannten, weiter oben näher beschriebenen Gussofen auf bekannte Weise hergestellt. Da die flüssige Legierung beim Einfüllen nicht nur in die Gussform selbst, sondern auch in die durch den Polymerschaum entstandenen Poren, welche das spätere Kühlsystem bilden, ohne Probleme eindringt, entsteht der oben erwähnte Metallschaum 9 als Kühlsystem 7 gleichzeitig während der Erstarrung der Legierung. Vorteilhaft bestehen dann das Gussteil und der Metallschaum aus einem Teil und weitere Verfahrensschritte zur Herstellung der Kühlstruktur fallen nicht an. Diese Art der Herstellung vermeidet durch den Giessvorgang und die anschliessende Erstarrung auch eine Porosität der Superlegierung innerhalb des Metallschaums 9, da sich die flüssige Legierung schon während des Einfüllens gleichmässig innerhalb des offenporigen Gussform (entstanden durch den Polymerschaum) verteilt.

Die keramische Gussform kann anschliessend auf geeignete Weise entfernt werden, so zum Beispiel durch Anwendung einer Säure oder einer Lauge.

Mit dem beschriebenen Verfahren kann auch eine Struktur geschaffen werden, wie sie in der Figur 2, welche schematisch einen Schnitt durch eine erfindungsgemässe Turbinenschaufel 1 zeigt, sichtbar ist. In diesem Fall ist die Kühlstruktur 7 lediglich an der Vorderkante 2 der Turbinenschaufel 1 vorhanden. Geschaffen wurde diese Kühlstruktur 7 wie bereits oben beschrieben durch einfaches Anheften des Polymerschaums an das Wachsmodell. Alle anderen Verfahrensschritte der Herstellung sind gleich. Bei dem Ausführungsbeispiel der Figur 2 dringt die Kühlluft 18 von dem Hohlraum 6 durch die Kühllöcher 8,8b in die Kühlstruktur 7 ein. Die Kühlstruktur 7 selber ist mit einer keramischen Schutzschicht 11 (Thermal Barrier Coating, TBC) beschichtet. Dies geschieht beispielsweise durch ein aus dem Stand der Technik bekanntes Plasma-Spray-Verfahren oder ein gleichwertiges Beschichtungsverfahren.

Selbstverständlich sind vor der Beschichtung mit dem TBC aus dem Stand der Technik eine bekannte, hier nicht näher erwähnte Wärmebehandlung des Rohgussteils notwendig. Auch ist denkbar, dass vor der Beschichtung mit TBC eine metallische Schutzschicht wie MCrAIY mit bekannten Mitteln aufgetragen wird.

Die Beschichtung der porösen Kühlstruktur 7 mit TBC kann auf verschiedene Weise (durch Variation der Parameter wie Sprühwinkel, -distanz, -partikelgrösse, -geschwindigkeit, -temperatur etc.) geschehen. Die Kühlstruktur 7 kann vollständig mit TBC durchdrungen werden, so dass die Poren des Metallschaums 9 ganz gefüllt sind. Durch Poren wird eine sehr gute Haftung des TBC ermöglicht. Die Kühlstruktur 7 kann auch lediglich in einer Schicht nahe der Oberfläche mit TBC bedeckt sein, so dass unterhalb der Schutzschicht aus TBC noch eine Schicht besteht, in welche Kühlluft 18 eindringen kann. Es ist ebenso denkbar, dass Kühllöcher 8 innerhalb der Schutzschicht 11 vorhanden sind, durch die die Kühlluft 18 nach aussen austritt. Durch die offenporige Struktur des Metallschaums 9 haftet die keramische Schutzschicht 11 sehr gut daran. Durch eine Vergröberung zur der Porengrösse nach aussen hin (dort wo die Schutzschicht 11 aufgetragen wird) kann die Haftung der keramischen Schutzschicht 11 an der Kühlstruktur noch verbessert werden. Die Abplatzung des TBC während des Betriebes des Gussteils durch schlechte Haftung auf dem Grundmaterial wird vorteilhaft deutlich verringert bzw. verhindert.

Ist die keramische Schutzschicht 11 selbst porös genug, dass sie den Durchlass von Kühlluft in hinreichendem Masse erlaubt, sind keine externen Kühllöcher erforderlich. Auf diese Weise kann eine sogenannte Schwitzkühlung erreicht werden, welche sich als sehr effektiv in der Kühlwirkung erwiesen hat.

Mögliche Kühllöcher 8 innerhalb der keramischen Schutzschicht 11 können dadurch entstanden sein, dass eine geeignete Maskierung vor der Beschichtung mit TBC und eine Demaskierung mit geeigneten Mitteln danach stattfindet. Die Maskierung kann beispielsweise mit Polymerschaum geschehen, welcher zur Demaskierung ausgebrannt wird, Ein zweite Möglichkeit die Oberfläche zu maskieren besteht darin, innerhalb der Gussform stellen vorzusehen, welche dieser Stelle besetzen. In diesem Fall wird die keramische Gussform an diesen Stellen erst nach einer Beschichtung mit TBC entfernt.

Das Anfertigen eines Metallschaums 9 wie in der Figur 2 an der äusseren Fläche und das zusätzliche Beschichten mit TBC ist insbesondere an den Stellen sinnvoll, an denen es zu einem Abrieb durch eine mechanische Einwirkung kommen kann, so zum Beispiel an der Schaufelspitze einer Turbinenschaufel 1 oder an einem Wärmestausegment, da die offenporige Struktur des Metallschaums 9 sehr flexibel ist und durch den Abrieb selbst nicht verstopft. Insgesamt wird der Abrieb durch die Flexibilität des Metallschaums 9 jedoch verringert.

Mit dem erfindungsgemässen Verfahren können auch Gussteile, wie sie in den Figuren 4 bis 8 dargestellt sind, hergestellt werden. Die Figuren 4 und 5 zeigen ein Wärmestausegment 14 einer Gasturbine. Dieses Wärmestausgement 1 kann eine doppelwandige Kühlstruktur 7 haben (Figur 4) oder auch einen aussen angebrachten Metallschaum 9 (Figur 5), welcher analog zur Turbinenschaufel der Figur 2 ganz oder teilweise mit einer Schutzschicht 11 aus TBC beschichtet sein kann. In beiden Ausführungsformen wird das Wärmestausegment mit Kühlluft 18 durchströmt. Dies wird durch den offenporigen Metallschaum 9 ermöglicht. Die Kühlluft 18 dringt durch Kühllöcher 8 in das Kühlsystem 7 ein und verlässt es durch diese auch wieder.

Die Figuren 6a, 6b zeigen zwei Varianten des Ausschnitts VI der Figur 5. Wie aus der Figur 6a ersichtlich, kann der Metallschaum 9 durch Variation der Porengrösse des Polymerschaums während des Herstellungsverfahrens eine unterschiedliche Porengrösse erhalten. Die Figur 6a zeigt den Metallschaum 9₁,9₂ mit einer variablen Porengrösse. Dies ermöglicht eine stärkere bzw. eine schwächere Kühlung einzetner Bereiche des Gussteils. Wie weiter oben bereits erwähnt ist dies auch für einen besseren Halt der Schutzschicht 11 auf dem Metallschaum 9 von Vorteil. Wie oben beschrieben kann die Schutzschicht 11 auch mit Kühllöchern 8 durchbrochen sein, durch die die Kühlluft 18 nach aussen strömen kann.

Während des Betriebes der Gussteils kann es notwendig sein, die Kühlluft zu filtern, um zu verhindern, dass die feinporige Struktur nicht durch Verunreinigungen, welche sich in der Kühlluft befinden, verstopft und so die Kühlleistung herabsetzt.

In der Figur 6b, welche eine zweite Variante des Ausschnitts VI der Figur 5 zeigt, besteht das Kühlsystem 7 aus mehreren Schichten von dem Metallschaum 9 und dazwischen liegenden Platten 15. Die Anzahl der Schichten Metallschaum 9/Platte 15 ist nur beispielhaft gewählt und hängt vom speziellen Anwendungsfall ab. Bereits während der Herstellung, wie sie oben beschrieben wurde, werden mehrere Schichten aus Wachs/Polymerschaum bereitgestellt, aus welchen anschliessend die Gussform für das Gussteil, wie bereits weiter oben beschrieben, gefertigt wird. Das führt während der Herstellung unmittelbar zu dem in der Figur 6b dargestellten Ausführungsbeispiel. Die Kühlluft 18 durchdringt den Metallschaum 9, kann innerhalb einer "Ebene" strömen und durch Konvektion bzw. Transpiration kühlen. Die verschiedenen Ebenen sind zwar durch die Platten 15 getrennt, es existieren aber Kühllöcher 8, durch welche die Kühlluft 18 die Ebene wechseln kann. Allgemein hängt die konkrete Ausgestaltung dieses Kühlsystems 7 natürlich vom Einzelfall ab. Die Kühllöcher 8 innerhalb der Platten 15 werden ebenfalls schon während der Herstellung erzeugt.

Die gemachten Ausführung gelten auch für die in der Figur 7 dargestellte Leitschaufel 16, weiche zwei gekühlte Plattformen 17 aufweist, und die in der Figur 8 gezeigte, ebenfalls gekühlte Brennkammerwand 19. Weitere Ausführungsbeispiele, welche nicht mit Figuren dargestellt sind, sind die gekühlten Gussteile (Schaufeln etc.) eines Kompressors.

Die mit dem erfindungsgemässen Verfahren hergestellten Gussteile mit einem integrierten, offenporigen Kühlsystem 7 sind auch deshalb vorteilhaft, da die Druckdifferenz des Kühlmediums zwischen dem äusseren Druck und dem inneren Druck (innerhalb des Hohlraum 6) die Effektivität der Kühlung stark beeinflusst. Diese Druckdifferenz kann durch die geeignete Wahl der Poren (Verteilung, Grösse, etc.) des Metallschaums 9 sehr gut eingestellt und kontrolliert werden.

### BEZUGSZEICHENLISTE

- 1: Turbinenschaufel
- 2: Vorderkante
- 3: Hinterkante
- 4: Druckseite
- 5: Saugseite
- 6: Hohlraum von Turbinenschaufel 1
- 7: Kühlstruktur
- 8: Kühllöcher
- 8a: Kühllöcher, aussen
- 8b: Kühllocher, innen
- 8c: Kühlöffnung
- 9: Metallschaum
- 9₁,9₂: Metallschaum variabler Porosität
- 10: Axiale Rippen
- 11: Keramische Schutzschicht
- 12: Schaufelfuss
- 13: Schaufelspitze
- 14: Wärmestausegment
- 15: Platte
- 16: Leitschaufel
- 17: Plattform von Leitschaufel 16
- 18: Kühlluft
- 19: Brennkammerwand

## Patentansprüche

1. Verfahren zur Herstellung eines thermisch belasteten Gussteils (1,14,16,17) einer thermischen Turbomaschine mit einem bekannten Gussverfahren, wobei das thermisch belastete Gussteil (1,14,16,17) eine integrierte Kühlstruktur (7) aufweist und mit einer Gussform hergestellt wird,
**dadurch gekennzeichnet, dass**
(a) ein Wachsmodell des zu kühlenden Teils bereitgestellt wird,
(b) mindestens ein Polymerschaum bereitgestellt wird, welcher an das Wachsmodell geheftet oder in einen Hohlraum des Wachsmodells eingeführt wird,
(c) der mindestens eine Polymerschaum und das Wachsmodell in ein keramisches Material (Schlicker) eingetaucht werden, wobei sich das keramische Material um das Wachsmodell herum anlagert und sich auch der Polymerschaum mit dem keramischen Material füllt,
(d) das keramische Material getrocknet wird, so dass eine Gussform entsteht,
(e) das Wachs und der mindestens eine Polymerschaum durch eine Wärmebehandlung entfernt werden,
(f) das Gussteil (1,14,16,17) mit der Gussform durch ein bekanntes Gussverfahren hergestellt wird und
(g) das keramische Material entfernt wird.

2. Verfahren nach Anspruch 1,
**dadurch gekennzeichnet, dass**
eine nach aussen weisende, sich am Gussteil (1,14,16,17) befindenden offenporige Kühlstruktur (7) mit einer keramischen Schutzschicht (11) beschichtet wird.

3. Verfahren nach Anspruch 2,
**dadurch gekennzeichnet, dass**
die keramische Schutzschicht (11) die Kühlstruktur (7) ganz durchdringt oder die Kühlstruktur (7) nur oberflächennah mit der Schutzschicht (11) beschichtet ist.

4. Verfahren nach Anspruch 3,
**dadurch gekennzeichnet, dass**
an Stellen der Oberfläche des Gussteils (1,14,16,17), an denen Kühllöcher (8) entstehen sollen, vor der Beschichtung mit einer keramischen Schutzschicht (11) maskiert werden und diese Stellen nach der Beschichtung wieder demaskiert werden.

5. Verfahren nach Anspruch 1,
**dadurch gekennzeichnet, dass**
mehrere Schichten von dem Polymerschaum und dem Wachs vorhanden sind, welche zur Herstellung von offenporigen Kühlstrukturen (7), welche durch Platten (15) voneinander getrennt sind, dienen.

6. Verfahren nach Anspruch 1,
**dadurch gekennzeichnet, dass**
der Polymerschaum eine variable Porengrösse aufweist.

7. Verfahren nach Anspruch 1,
**dadurch gekennzeichnet, dass**
es sich bei dem Polymerschaum um einen Polyurethanschaum handelt.

8. Verfahren nach Anspruch 1,
**dadurch gekennzeichnet, dass**
ein Gussverfahren zur Herstellung von einkristallinen oder gerichtet erstarrten Gussteilen verwendet wird.

9. Verfahren nach Anspruch 1,
**dadurch gekennzeichnet, dass**
es sich um Verfahren zur Herstellung einer Leit- oder einer Laufschaufel (1), eines Wärmestausegments (14), einer Plattform (17) der Leit- oder der Laufschaufel (1,16), einer Brennkammerwand (18) einer Gasturbine oder einer Leit- oder Laufschaufel (1,16) eines Verdichters handelt.

## Claims

1. Process for producing a thermally loaded casting (1, 14, 16, 17) of a thermal turbomachine using a known casting process, the thermally loaded casting (1, 14, 16, 17) having an integrated cooling structure (7) and being produced using a casting mould,
**characterized in that**
(a) a wax model of the part to be cooled is prepared,
(b) at least one polymer foam is prepared, which is fixed to the wax model or is introduced into a cavity in the wax model,
(c) the at least one polymer foam and the wax model are immersed in a ceramic material (slurry), the ceramic material accumulating around the wax model and the polymer foam also being filled with the ceramic material,
(d) the ceramic material is dried, so that a casting mould is formed,
(e) the wax and the at least one polymer foam are removed by a heat treatment,
(f) the casting (1, 14, 16, 17) is produced using the casting mould by a known casting process, and
(g) the ceramic material is removed.

2. Process according to Claim 1, **characterized in that** an open-cell cooling structure (7) which faces outward and is situated on the casting (1, 14, 16, 17) is coated with a ceramic protective layer (11).

3. Process according to Claim 2, **characterized in that** the ceramic protective layer (11) penetrates all the way through the cooling structure (7) or the cooling structure (7) is only coated with the protective layer (11) close to the surface.

4. Process according to Claim 3, **characterized in that** locations on the surface of the casting (1, 14, 16, 17) at which cooling holes (8) are to be formed are masked prior to the coating with a ceramic protective layer (11), and these locations are unmasked again after the coating step.

5. Process according to Claim 1, **characterized in that** a plurality of layers of the polymer foam and the wax are present, which serve to produce open-cell cooling structures (7) which are separated from one another by plates (15).

6. Process according to Claim 1, **characterized in that** the polymer foam has a variable cell size.

7. Process according to Claim 1, **characterized in that** the polymer foam is a polyurethane foam.

8. Process according to Claim 1, **characterized in that** a casting process is used to produce single-crystal or directionally solidified castings.

9. Process according to Claim 1, **characterized in that** it is a process for producing a guide vane or a rotor blade (1), a heat-accumulation segment (14), a platform (17) for the guide vane or rotor blade (1, 16), a combustion-chamber wall (18) of a gas turbine or a guide vane or rotor blade (1, 16) of a compressor.

## Revendications

1. Procédé de fabrication d'une pièce coulée sollicitée thermiquement (1, 14, 16, 17) d'une turbomachine thermique avec un procédé de coulée connu, la pièce coulée sollicitée thermiquement (1, 14, 16, 17) présentant une structure de refroidissement intégrée (7) et étant fabriquée avec un moule de coulée,
**caractérisé en ce que**
(a) un modèle en cire de la pièce à refroidir est fourni ;
(b) au moins une mousse de polymère est fournie, laquelle est adhérée au modèle en cire ou est introduite dans un espace creux du modèle en cire,
(c) l'au moins une mousse de polymère et le modèle en cire sont plongés dans un matériau céramique (barbotine), le matériau céramique se déposant autour du modèle en cire et la mousse de polymère se remplissant aussi du matériau céramique,
(d) le matériau céramique est séché, de sorte qu'il se forme un moule de coulé,
(e) la cire et l'au moins une mousse de polymère sont enlevées par un traitement thermique,
(f) la pièce coulée (1, 14, 16, 17) est fabriquée avec le moule de coulée par un procédé de coulée connu et
(g) le matériau céramique est enlevé.

2. Procédé selon la revendication 1,
**caractérisé en ce que**
l'on revêt une structure de refroidissement (7) à pores ouverts, se trouvant sur la pièce coulée (1, 14, 16, 17), tournée vers l'extérieur, avec une couche de protection céramique (11).

3. Procédé selon la revendication 2,
**caractérisé en ce que**
la couche de protection céramique (11) traverse complètement la structure de refroidissement (7) ou la structure de refroidissement (7) n'est revêtue que près de la surface avec la couche de protection (11).

4. Procédé selon la revendication 3,
**caractérisé en ce que**
aux endroits de la surface de la pièce coulée (1, 14, 16, 17) auxquels des trous de refroidissement (8) doivent se produire, avant le revêtement avec une couche de protection céramique (11), on prévoit un masquage et ces endroits sont démasqués à nouveau après le revêtement.

5. Procédé selon la revendication 1,
**caractérisé en ce que**
plusieurs couches de la mousse de polymère et de la cire sont présentes, lesquelles servent à fabriquer des structures de refroidissement à pores ouverts (7) qui sont séparées les unes des autres par des plaques (15).

6. Procédé selon la revendication 1,
**caractérisé en ce que**
la mousse de polymère présente une taille de pores variable.

7. Procédé selon la revendication 1,
**caractérisé en ce que**
la mousse de polymère est une mousse de polyuréthane.

8. Procédé selon la revendication 1,
**caractérisé en ce que**
l'on utilise un procédé de coulée pour la fabrication de pièces coulées rigidifiées monocristallines ou orientées.

9. Procédé selon la revendication 1,
**caractérisé en ce que**
le procédé est un procédé de fabrication d'une aube directrice ou mobile (1), d'un segment accumulateur de chaleur (14), d'une plate-forme (17) de l'aube directrice ou mobile (1, 16), d'une paroi de chambre de combustion (18) d'une turbine à gaz ou d'une aube directrice ou mobile (1, 16) d'un compresseur.
